# EUROPÄISCHE PATENTANMELDUNG

(11) **EP 4 491 752 A1**
(43) Veröffentlichungstag der Anmeldung: **15.01.2025**
(21) Anmeldenummer: 24186179.8
(22) Anmeldetag: 03.07.2024
(51) Int. Cl.: C22C 9/04

(54) **KUPER-ZINK-LEGIERUNG**

(30) Priorität: 14.07.2023 DE 102023118693
(71) Anmelder: Diehl Brass Solutions Stiftung & Co. KG, 90552 Röthenbach (DE)
(72) Erfinder: Seuß, Florian, 91080 Spardorf (DE); Feldner, Patrick, 90491 Nürnberg (DE); Dehnelt, Alexander, 90403 Nürnberg (DE)
(74) Vertreter: Diehl Patentabteilung

(57) **Zusammenfassung**

Die Erfindung betrifft eine Kupfer-Zink-Legierung, umfassend
66,0 bis 73,0 Gew.-% Cu,
1,5 bis 2,5 Gew.-% Si,
0,01 bis 0,15 Gew.-% P,
höchstens 0,1 Gew.-% Pb,
Rest Zink sowie unvermeidbare Verunreinigungen.

## Beschreibung

Die Erfindung betrifft eine Kupfer-Zink-Legierung, insbesondere eine bleifreie Kupfer-Zink-Legierung.

Kupfer-Zink-Legierungen bzw. Messing-Legierungen werden u. a. zur Herstellung von Bauteilen im Sanitärbereich verwendet. Dabei ist es heutzutage nicht mehr zulässig, in derartigen Legierungen größere Mengen gesundheitsgefährdende Elemente, wie z. B. Pb oder As, zuzusetzen. Derartige Messing-Legierungen müssen "bleifrei" sein, d. h. einen Gehalt an Pb von höchstens 0,1 Gew.-% aufweisen.

Der früher zulässige Zusatz von Pb hat eine Verbesserung der Zerspanungseigenschaften von derartigen Messing-Legierungen bewirkt. Man ist nun bestrebt bleifreie Messing-Legierungen aufzufinden, welche ähnlich gute Zerspanungseigenschaften aufweisen wie bleihaltige Messing-Legierungen.

Die EP 3 099 832 B1 beschreibt eine herkömmlich bleihaltige Messing-Legierung. Dabei beträgt der zwingend geforderte Bleigehalt 0,02 bis 1,00 Gew.-%.

Die EP 1 790 742 B1 offenbart eine bleifreie Messing-Legierung, der zwingend 0,5 bis 2,5 Gew.-% an Bi sowie 0,02 bis 0,10 Gew.-% an Sb zugesetzt sind. Die bekannte Messing-Legierung weist einen relativ geringen Kupfergehalt von 61,0 bis 63,0 Gew.-% auf. Sie zeichnet sich außerdem durch eine relativ geringe Entzinkungstiefe in einem Bereich von 10 bis 25 µm aus.

Die JPS5838500 B2 offenbart ebenfalls eine Messing-Legierung mit einer verbesserten Entzinkungsbeständigkeit. Zur Verbesserung der Entzinkungsbeständigkeit enthält diese Legierung ebenfalls Sb. Sb wird - ähnlich wie Pb - als toxisch eingestuft.

Aufgabe der Erfindung ist die Angabe einer möglichst kostengünstig herstellbaren bleifreien Messing-Legierung mit verbesserter Entzinkungsbeständigkeit. Nach einem weiteren Ziel der Erfindung soll sich die Messing-Legierung durch eine gute Zerspanbarkeit auszeichnen. Außerdem soll die Legierung möglichst mittels Stranggießen und Warmumformung verarbeitbar sein.

Diese Aufgabe wird durch eine Kuper-Zink-Legierung mit den Merkmalen des Patentanspruchs 1 gelöst. Zweckmäßige Ausgestaltungen der Erfindung ergeben sich aus den Merkmalen der abhängigen Patentansprüche.

Nach Maßgabe der Erfindung umfasst die vorgeschlagene Kuper-Zink-Legierung
66,0 bis 73,0 Gew.-% Cu,
1,5 bis 2,5 Gew.-% Si,
0,01 bis 0,15 Gew.-% P,
höchstens 0,1 Gew.-% Pb,
Rest Zink sowie unvermeidbare Verunreinigungen.

Die vorgeschlagene Kuper-Zink-Legierung kommt mit relativ geringen Gehalten an Cu von höchstens 73,0 Gew.-% aus. Sie kann kostengünstig hergestellt werden. Der vorgeschlagene Zusatz an P bewirkt eine verbesserte Entzinkungsbeständigkeit. Durch den zwingend geforderten Zusatz an Si wird die Zerspanbarkeit der vorgeschlagenen Kuper-Zink-Legierung verbessert. Gleichzeitig lässt sich die vorgeschlagene Legierung überraschenderweise mittels Stranggießen und Warmumformung verarbeiten.

Die vorgeschlagene Kuper-Zink-Legierung kann wahlweise eines oder mehrere der folgenden Elemente enthalten:
weniger als 0,15 Gew.-% As,
weniger als 0,10 Gew.-% Al,
weniger als 0,25 Gew.-% Sn.

Der vorgeschlagene wahlweise Zusatz an As trägt - ähnlich wie der Zusatz an P - zur Verbesserung der Entzinkungsbeständigkeit bei. Der optionale Zusatz an Al fördert die Bildung einer Deckschickt und trägt somit auch zur Verbesserung der Entzinkungsbeständigkeit bei. Ein weiterhin optionaler Zusatz an Sn bewirkt eine Verbesserung der Festigkeit und Entzinkungsbeständigkeit der vorgeschlagenen Kuper-Zink-Legierung.

Der Gehalt an Cu kann vorzugsweise 68,0 bis 72,5 Gew.-%, besonders bevorzugt 68,5 bis 71,0 Gew.-% betragen. Je geringer der Gehalt an Cu ist, desto kostengünstiger kann die Kuper-Zink-Legierung hergestellt werden.

Der Gehalt an Si kann 1,6 bis 2,3 Gew.-%, vorzugsweise 2,0 bis 2,3 Gew.-% betragen. Die vorgeschlagenen Gehalte an Si tragen zu einer Verbesserung der Zerspanbarkeit der Kuper-Zink-Legierung bei.

Vorzugsweise beträgt der Gehalt an P 0,05 bis 0,07 Gew.-%. Damit wird eine ausreichend gute Entzinkungsbeständigkeit erreicht.

Zweckmäßigerweise umfasst die vorgeschlagene Kupfer-Zink-Legierung 0 bis 3 % β - Phase, 12 bis 28 % γ-Phase, Rest α -Phase. Der Gehalt an γ-Phase wird vorzugsweise auf 25 bis 27 % eingestellt.

Mit der vorgeschlagenen Phasenzusammensetzung wird eine hervorragende Verarbeitbarkeit der vorgeschlagenen Kupfer-Zink-Legierung erreicht.

Die vorgeschlagene Kuper-Zink-Legierung weist vorzugsweise eine Entzinkungstiefe von höchstens 200 µm, vorzugsweise weniger als 70 µm, auf.

Die vorgeschlagene bleifreie Kuper-Zink-Legierung eignet sich insbesondere zur Herstellung von Bauteilen allgemein im Bereich der Sanitärtechnik, insbesondere für Trinkwasseranwendungen.

### Beispiellegierungen:

Legierung 1:
   Cu: 70,0 Gew.-%,
   Si: 2,2 Gew.-%,
   P: 0,06 Gew.-%,
   Pb: 0,08 Gew.-%,
   Zn: Rest.
Legierung 2:
   Cu: 69,62 Gew.-%,
   Si: 2,26 Gew.-%,
   P: 0,054 Gew.-%,
   Pb: <0,1 Gew.-%,
   Zn: Rest.

Die nachfolgende Tabelle zeigt in einer Übersicht die maximalen Entzinkungstiefen (ET) in [µm] sowie die Zusammensetzung in [Gew.-%] zweier Beispiellegierungen Nr. 2986 und Nr. 2987 im Vergleich zu erfindungsgemäßen Kuper-Zink-Legierungen, nämlich Nrn. 2988, 2991, 2992, 2995 und 2996.

| | **2986** | **2987** | **2988** | **2991** | **2992** | **2995** | **2996** |
|---|---|---|---|---|---|---|---|
| **Cu** | 64,76 | 66,62 | 68,8 | 72,14 | 70,88 | 68,78 | 69,62 |
| **Pb** | 0,01 | <0,01 | <0,01 | <0,01 | <0,01 | <0,01 | <0,01 |
| **Si** | 0,78 | 1,58 | 1,52 | 2,0 | 2,22 | 2,27 | 2,26 |
| **P** | 0,071 | 0,071 | 0,068 | 0,061 | 0,065 | 0,061 | 0,054 |
| **Zn** | Rest | Rest | Rest | Rest | Rest | Rest | Rest |
| **Max. ET (µm)** | 540 | 420 | 140 | 36 | 52 | 172 | 66 |

Die einzige Figur zeigt eine auflichtmikroskopische Aufnahme einer erfindungsgemäßen Kuper-Zink-Legierung. Daraus ist ersichtlich, dass die maximale Entzinkungstiefe hier 66 µm betragen hat.

## Patentansprüche

1. Kupfer-Zink-Legierung, umfassend
66,0 bis 73,0 Gew.-% Cu,
1,5 bis 2,5 Gew.-% Si,
0,01 bis 0,15 Gew.-% P,
höchstens 0,1 Gew.-% Pb,
Rest Zink sowie unvermeidbare Verunreinigungen.

2. Kupfer-Zink-Legierung nach Anspruch 1, umfassend
weniger als 0,15 Gew.-% As.

3. Kupfer-Zink-Legierung nach einem der vorhergehenden Ansprüche, umfassend
weniger als 0,10 Gew.-% Al.

4. Kupfer-Zink-Legierung nach einem der vorhergehenden Ansprüche, umfassend
weniger als 0,25 Gew.-% Sn.

5. Kupfer-Zink-Legierung nach einem der vorhergehenden Ansprüche,
wobei der Gehalt an Cu 68,0 bis 72,5 Gew.-%, vorzugsweise 68,5 bis 71,0 Gew.-%, beträgt.

6. Kupfer-Zink-Legierung nach einem der vorhergehenden Ansprüche,
wobei der Gehalt an Si 1,6 bis 2,3 Gew.-%, vorzugsweise 2,0 bis 2,3 Gew.-%, beträgt.

7. Kupfer-Zink-Legierung nach einem der vorhergehenden Ansprüche,
wobei der Gehalt an P 0,05 bis 0,07 Gew.-% beträgt.

8. Kupfer-Zink-Legierung nach einem der vorhergehenden Ansprüche, umfassend 0 bis 3% β-Phase, 12 bis 28 % γ-Phase, Rest α -Phase.

9. Kupfer-Zink-Legierung nach Anspruch 8, wobei der Gehalt an γ-Phase 25 bis 27% beträgt.

10. Kupfer-Zink-Legierung nach einem der vorhergehenden Ansprüche, mit einer Entzinkungstiefe von höchstens 200µm.

11. Verwendung einer Kupfer-Zink-Legierung nach einem der vorhergehenden Ansprüche, zur Herstellung von Bauteilen für Trinkwasseranwendungen.
